# EUROPÄISCHE PATENTSCHRIFT

(11) **EP 0 379 699 B1**
(45) Veröffentlichungstag und Bekanntmachung des Hinweises auf die Patenterteilung: **06.10.1993**
(21) Anmeldenummer: 89123291.0
(22) Anmeldetag: 15.12.1989
(51) Int. Cl.: C23C 4/06

(54) **Verfahren zur Erhöhung des Korrosions- und Erosionswiderstandes einer Schaufel einer rotierenden thermischen Maschine und nach diesem Verfahren hergestellte Schaufel**
Method for enhancing the corrosion and erosion resistance of the blade of a rotary thermal apparatus and blade produced ba said method
Procédé pour modifier la résistance à la corrosion et à l'érosion d'une aube d'un appareil rotatif thermique et aube obtenu par ce procédé

(30) Priorität: 26.01.1989 CH 252/89
(43) Veröffentlichungstag der Anmeldung: 01.08.1990
(73) Patentinhaber: ASEA BROWN BOVERI AG, 5400 Baden (CH)
(72) Erfinder: Basler, Benno, CH-4802 Strengelbach (CH); Koromzay, Tibor, CH-5430 Wettingen (CH)

(56) Entgegenhaltungen:
- EP-A- 0 114 232
- FR-A- 1 148 292
- GB-A- 973 012
- PATENT ABSTRACTS OF JAPAN, Band 5, Nr. 178 (C-78)[850], 14. November 1981
- PATENT ABSTRACTS OF JAPAN, Band 9, Nr. 309 (C-318)[2032], 5. Dezember 1985
- PATENT ABSTRACTS OF JAPAN, Band 13, Nr. 137 (C-582)[3485], 5. April 1989

## Beschreibung

### Technisches Gebiet

Die Erfindung bezieht sich ein Verfahren nach dem einleitenden Teil von Patentanspruch 1. Die Erfindung betrifft auch eine durch das Verfahren gemäss Patentanspruch 1 erhältliche Schaufel.

Rotierende thermische Maschinen sind hierbei vor allem Dampfturbinen, Gasturbinen und Turbokompressoren. Die in diesen Maschinen verwendeten Schaufeln sollen wirksam gegen betriebliche Angriffe, wie insbesondere Erosion und Korrosion, aber auch Oxidation, Verschleiss und Beschädigung geschützt werden.

### Stand der Technik

Um den zahlreichen Beanspruchungen Genüge leisten zu können, werden die Schaufeln rotierender thermischer Maschinen vielfach mit Schutzschichten versehen. Davon wird sowohl bei Dampf- und Gasturbinenschaufeln wie bei Kompressorschaufeln Gebrauch gemacht. Es gilt vor allem, den Widerstand gegen Korrosion und oxydierenden Angriff sowie gegen Erosion und Abnutzung (Verschleiss) zu erhöhen. Unter den verwendeten Stoffen für Schutzschichten nehmen die oxydische Deckschichten bildenden Elemente Cr, Al, Si eine Sonderstellung ein. Schichten, die einen hohen Al-Gehalt aufweisen, sind unter anderem als Füllmaterial für karbidhaltige Überzüge (Cr₂C₃; WC) im Triebwerksbau verwendet worden.

Zum Stand der Technik werden folgende Druckschriften angegeben:
- F.N. Davis, C.E. Grinnell, "Engine Experience of Turbine Rotor Blade Materials and Coatings", The American Society of Mechanical Engineers, 345 E. 47 St. New York, N.Y. 10017, 82-GT-244
- SermeTel Technische Information: "SermaLoy J-Prozess STS", SermeTel GmbH, Weilenburgstrasse 49, D-5628 Heiligenhaus, BRD
- Mark F. Mosser and Bruce G. McMordie, "Evaluation of Aluminium/Ceramic Coating on Fasteners to Eliminate Galvanic Corrosion", Reprinted from SP-649-Corrosion: Coatings and Steels, International Congress and Exposition, Detroit, Michigan, February 24-28, 1986, ISSN 0148-7191, Copyright 1986 Society of Automotive Engineers, Inc.
- Thomas F. Lewis III, "Gator-Gard, The Process, Coatings, and Turbomachinery Applications", Presented at the International Gas Turbine Conference and Exhibit, Düsseldorf, West Germany - June 8-12, 1986, The American Society of Mechanical Engineers, 345 E. 47 St., New York, N.Y. 10017, 86-GT-306
- H.J. Kolkman, "New Erosion Resistant Compressor Coatings", Presented at the Gas Turbine and Aeroengine Congress, Amsterdam, The Netherlands - June 6-9, 1988, The American Society of Mechanical Engineers, 345 E. 47 St., New York, N.Y. 10017, 88-GT-186.

### Darstellung der Erfindung

Der Erfindung, wie sie in Patentanspruch 1 definiert ist, liegt die Aufgabe zugrunde, ein Verfahren zur Erhöhung des Korrosions- (Cl- und SO₄-Ionen) und Erosionswiderstandes (Partikel- und Tropfenschlagerosion) einer Schaufel einer rotierenden thermischen Maschine bei Anwesenheit von H₂O-Dampf und bei vergleichsweise mässigen Temperaturen (450 °C) anzugeben, welches sich besonders für ferritisches und/oder ferritisch-martensitisches Grundmaterial der Schaufel eignet. Der Erfindung, wie sie in Patentanspruch 5 definiert ist, liegt zugleich auch die Aufgabe zugrunde, eine nach dem Verfahren gemäss Patentanspruch 1 erhaltene Schaufel anzugeben, bei der durch das Vermeiden oder mindestens das Hinauszögern des Auftretens von Lochfrass-Korrosion eine grosse Lebensdauer gewährleistet ist.

### Weg zur Ausführung der Erfindung

Die Erfindung wird anhand der nachfolgenden Ausführungsbeispiele beschrieben:

### Ausführungsbeispiel 1:

Eine Verdichterschaufel für einen Axialkompressor wurde mit einer Schutzschicht versehen. Die Schicht hatte Tragflügelprofil, wobei das Schaufelblatt folgende Abmessungen aufwies:

| | |
|---|---|
| Breite | = 80 mm |
| Grösste Dicke | = 9 mm |
| Profilhöhe | = 14 mm |
| Radiale Länge | = 210 mm |

Der Werkstoff der Schaufel war ein martensitischer Stahl, der im voll vergütetem Gefügezustand vorlag und folgende Zusammensetzung aufwies:

| | |
|---|---|
| Cr | = 12 Gew.-% |
| Mo | = 1 Gew.-% |
| Ni | = 0,5 Gew.-% |
| C | = 0,25 Gew.-% |
| Fe | = Rest |

Die Schaufel wurde zunächst in Trichloräthan entfettet und gereinigt, worauf das Blatt und der Uebergang Blass/Fuss sandgestrahlt wurde. Die Beschichtung der Schaufel wurde nach einem Hochgeschwindigkeits-Flammspritzverfahren mit einer Partikelgeschwindigkeit von 400 m/s und einer Gasgeschwindigkeit von 1000 m/s mit Stickstoff als Fördergas durchgeführt. Als Beschichtungsmaterial wurde eine Aluminiumlegierung der nachfolgenden Zusammen-setzung verwendet, die in Pulverform vorlag:

| | |
|---|---|
| Si | = 12,8 Gew.-% |
| Mn | = 0,22 Gew.-% |
| Mg | = 0,34 Gew.-% |
| Ti | = 0,1 Gew.-% |
| Al | = Rest |

Gemäss dem hier angewendeten Beschichtungsverfahren mit der Markenbezeichnung "Jet-Kote" wurde das Aluminiumlegie rungspulver mittels Stickstoff in eine mit Propan und Sauerstoff betriebene Brennkammer gefördert. Die verflüssigten Partikel wurden als feine Tropfen unter hohem Ueberdruck auf das Werkstück geschleudert. Dabei stand die Schaufel in einer Vorrichtung, die den Schaufelfuss abdeckte. Die Aufbringung der Schutzschicht erfolgte mit der von Hand geführten Spritzpistole. Die aufgetragene Schutzschicht wurde anhand eines metallographischen Schliffes gemessen und betrug im Mittel 8 bis 15 µm. Auf diese Metall-Schutzschicht wurde nach einem herkömmlichen Lackspritzverfahren ein Kunststoff (im vorliegenden Fall Polytetrafluoräthylen) aufgetragen. Diese glatte Oberflächenschicht hatte eine durchschnittliche Dicke von 6 bis 10 µm und eine Rauheit von ca. 2 µm.

Die beschichtete Verdichterschaufel wurde einer Prüfung auf Korrosionsbeständigkeit unterworfen. Zu diesem Zweck wurde sie in eine Prüflösung getaucht und danach in einem Klimaschrank während 4 h ausgelagert. Dieser Zyklus wurde insgesamt 60 x wiederholt. Die Prüflösung bestand aus einer wässrigen Lösung der folgenden Salze:
220 g/l (NH₄)₂FeSO₄ . 6H₂O
50 g/l NaCl

| | |
|---|---|
| ^{**p**}**H** | **=** 3 - 3,5 |
| Temperatur Klimaschrank | = 45 °C |
| Luftfeuchtigkeit | = 100 % |
| Prüfdauer/Zyklus | = 4 h |
| Zahl der Zyklen | = 60 |

Die metallographischen Untersuchungen zeigten, dass nach diesen Korrosionsversuchen weder an den aufgebrachten Schichten noch am Grundmaterial irgendwelche Veränderungen festgestellt werden konnten.
Zum Vergleich wurde eine nach einem herkömmlichen Spritzverfahren mit je einer Aluminiumschicht und einer Kunststoffschicht versehene Verdichterschaufel geprüft. Nach 60 Prüfzylen waren die Schutzschichten weitgehend zerstört und lamellenförmige Schuppen herausgebrochen.

### Ausführungsbeispiel 2:

Eine Verdichterschaufel gleicher Abmessungen und Zusammensetzung wurde gemäss Beispiel 1 mit einer Aluminiumlegierung und einem Kunststoff beschichtet. Nun wurde auf der beschichteten Schaufel ein der Längsachse paralleler Kratzer von 10 mm Länge und total durchschnittlich 25 µm Tiefe angebracht, dessen Profil also mit seiner Spitze gerade noch das Grundmaterial knapp erfasste. Dann wurde die Schaufel den gleichen Korrosionsprüfungen wie in Beispiel 1 unterworfen. Dank der Lokalelementbildung (Aluminiumschicht funktioniert als "Opferanode") wurde das Grundmaterial weitgehend geschützt, während die Aluminiumschicht an den Flanken des Kratzers nur geringfügig abgebaut wurde. Durch die Wanderung der Al-Ionen im korrosiven Medium als "Elektrolyt" und deren Entladung an der elektropositiven Elektrode (Fe) des Grundmaterials kommt der korrosive Angriff in vielen Fällen zum Stillstand. Durch diese Simulierung der Oberflächenbeschädigung durch auftreffende Partikel im Betrieb und deren Verhalten unter korrosiver Atmosphäre wurde bewiesen, dass die erfindungsgemässe Schutzschicht unter praktischen Einsatzbedingungen eine lange Lebensdauer zu erwarten lässt.

### Ausführungsbeispiel 3:

Eine Verdichterschaufel wurde mit einer Schutzschicht versehen. Der Tragflügel des Schaufelblattes hatte die nachfolgenden Abmessungen:

| | |
|---|---|
| Breite | = 100 mm |
| Grösste Dicke | = 10,5 mm |
| Profilhöhe | = 18 mm |
| Radiale Länge | = 265 mm |

Der Werkstoff der Schaufel bestand aus einem martensitisch-austenitischen Zweiphasenstahl mit geringem Austenitanteil und lag im vergüteten Zustand vor. Die Zusammensetzung war die folgende:

| | |
|---|---|
| CR | = 15,5 Gew.-% |
| Mo | = 1,28 Gew.-% |
| Ni | = 5,4 Gew.-% |
| C | = 0,2 Gew.-% |
| Fe | = Rest |

Nach dem üblichen Entfetten, Reinigen und Sandstrahlen wurde das Schaufelblatt zusätzlich gezielt kugelgestrahlt. Durch diese Oberflächenbehandlung wurde die Randzone des Grundmaterials kaltverformt und verdichtet, so dass sie Druckeigenspannungen aufwies. Damit wurde erreicht, dass die Wechselfestigkeit (Ermüdungsfestigkeit) durch Abbau der Spannungen auf der Zugseite im Betrieb erhöht wurde. Für die Beschichtung der Schaufel nach dem Hochgeschwindigkeits-Flammspritzverfahren mit einer Partikelgeschwindigkeit von 450 m/s und einer Gasgeschwindigkeit von 1200 m/s mit Stickstoff als Fördermittel wurde eine Aluminiumlegierung der nachfolgenden Zusammensetzung verwendet:

| | |
|---|---|
| Si | = 10,65 Gew.-% |
| Mn | = 0,37 Gew.-% |
| Mg | = 0,1 Gew.-% |
| Al | = Rest |

Das Aufspritzen der Aluminiumlegierung erfolgte mit einem Industrieroboter. Es wurden 3 Spritzgänge durchgeführt. Die Dicke der aufgetragenen Schicht betrug im Durchschnitt 90 bis 100 µm. Auf diese Metall-Schutzschicht wurde zusätzlich eine Kunststoffschicht von ca. 10 bis 15 µm Dicke nach einem üblichen Lackspritzverfahren aufgetragen.
Die beschichtete Schaufel wurde der gleichen Prüfung auf Korrosion unterzogen wie in Beispiel 1. Es konnte danach keinerlei Angriff festgestellt werden.

### Ausführungsbeispiel 4:

Eine gebrauchte Verdichterschaufel mit Tragflügelprofil wurde mit einer Schutzschicht versehen. Das Schaufelblatt hatte die nachfolgenden Abmessungen:

| | |
|---|---|
| Breite | = 63 mm |
| Grösste Dicke | = 8 mm |
| Profilhöhe | = 12 mm |
| Radiale Länge | = 140 mm |

Das Grundmaterial der Schaufel war ein martensitischer Stahl im hochfest vergüteten Gefügezustand, dessen Zusammensetzung nachstehend wiedergegeben ist:

| | |
|---|---|
| Cr | = 11,73 Gew.-% |
| Mo | = 0,8 Gew.-% |
| V | = 0,1 Gew.-% |
| C | = 0,22 Gew.-% |
| Fe | = Rest |

Im vorliegenden Fall handelte es sich um eine nach üblichen Verfahren beschichtete Schaufel, welche beträchtliche Betriebsschäden in Form von Lochfrass-Korrosion, die sich teilweise auch auf das Grundmaterial erstreckte, aufwies. Diese gebrauchte Schaufel wurde zunächst entfettet, überschliffen und sandgestrahlt, um die Schäden zu beseitigen. Dann wurde die Oberflächenzone des Grundmaterials durch Kugelstrahlen verdichtet. Die Beschichtung erfolgte mit einer Aluminiumlegierung folgender Zusammensetzung:

| | |
|---|---|
| Si | = 6,84 Gew.-% |
| Mn | = 0,3 Gew.-% |
| Mg | = 0,36 Gew.-% |
| Ti | = 0,1 Gew.-% |
| Al | = Rest |

Das Aufspritzen der Metallschicht erfolgte von Hand nach dem Hochgeschwindigkeits-Flammspritzverfahren. Die Dicke der Schutzschicht schwankte zwischen 25 und 45 µm. Die metallographischen Prüfungen nach dem oben angegebenen Korrosionsversuch ergaben eine unveränderte, nicht angegriffene Oberflächenzone.

Die Erfindung ist nicht auf die Ausführungsbeispiele beschränkt.

Das Verfahren zur Erhöhung des Korrosions- und Erosions-widerstandes einer Schaufel einer rotierenden thermischen Maschine, die im wesentlichen aus einem ferritischen und/oder ferritisch-martensitischen Grundmaterial besteht, wird durch Aufbringen einer festhaftenden Oberflächenschutzschicht durchgeführt, indem eine aus 6 bis 15 Gew.-% Silicium und als Rest im wesentlichen aus Aluminium bestehende Schutzschicht nach dem Hochgeschwindigkeitsverfahren mit einer Partikelgeschwindig-keit von mindestens 300 m/s auf die Oberfläche des Grundmaterials aufgespritzt wird. Vorzugsweise besteht das Grundmaterial aus einem chromhaltigen Stahl mit 12 bis 13 Gew.-% Chrom und weiteren Zusätzen. Die Schutzschicht enthält in vorteilhafter Weise 10 bis 12 Gew.-% Silicium und als Rest im wesentlichen Aluminium. Auf die besagte Schutzschicht wird zur Verfeinerung der Oberfläche vorzugsweise zusätzlich eine Deckschicht aus einem wärmebeständigen Kunststoff aufgetragen.

## Patentansprüche

1. Verfahren zur Erhöhung des Korrosions- und Erosionswiderstandes einer Schaufel einer rotierenden thermischen Maschine, die im wesentlichen aus einem ferritischen und/oder ferritisch-martensitischen Grundmaterial besteht, durch Aufbringen einer festhaftenden Oberflächenschutzschicht, dadurch gekennzeichnet, dass eine aus 6 bis 15 Gew.-% Silicium und als Rest im wesentlichen aus Aluminium bestehende Schutzschicht nach dem Hochgeschwindigkeitsverfahren mit einer Partikelgeschwindigkeit von mindestens 300 m/s auf die Oberfläche des Grundmaterials aufgespritzt wird.

2. Verfahren nach Anspruch 1, dadurch gekennzeichnet, dass das Grundmaterial aus einem chromhaltigen Stahl mit 12 bis 13 Gew.-% Cr und weiteren Zusätzen besteht.

3. Verfahren nach Anspruch 1 oder 2, dadurch gekennzeichnet, dass die Schutzschicht 10 bis 12 Gew.-% Silicium und als Rest im wesentlichen Aluminium enthält.

4. Verfahren nach einem der Ansprüche 1 bis 3, dadurch gekennzeichnet, dass auf die Schutzschicht zusätzlich eine Deckschicht aus einem wärmebeständigen Kunststoff aufgetragen wird.

5. Schaufel einer rotierenden thermischen Maschine, im wesentlichen aus einem ferritischen und/oder ferritischmartensitischen Grundmaterial bestehend, mit einer aus 6 bis 15 Gew.-% Silicium und als Rest im wesentlichen aus Aluminium bestehenden Schutzschicht, erhältlich durch das Verfahren nach Patentanspruch 1.

## Claims

1. Process for increasing the resistance to corrosion and erosion of a vane of a rotating heat engine, which vane consists essentially of a ferritic and/or ferritic-martensitic base material, by applying a firmly adhering protective surface layer, characterized in that a protective layer consisting of 6 to 15% by weight of silicon and the remainder consisting essentially of aluminium, is sprayed onto the surface of the base material using the high-speed process with a particle velocity of at least 300 m/s.

2. Process according to Claim 1, characterized in that the base material consists of a chromiferous steel with 12 to 13% Cr by weight and further additions.

3. Process according to Claim 1 or 2, characterized in that the protective layer contains 10 to 12% silicon by weight and the remainder contains essentially aluminium.

4. Process according to one of Claims 1 to 3, characterized in that in addition a top layer made of a thermostable plastic is applied to the protective layer.

5. Vane of a rotating heat engine, the vane essentially consisting of a ferritic and/or ferritic-martensitic base material, having a protective layer which consists of 6 to 15% by weight of silicon and the remainder consists essentially of aluminium, obtainable by the process according to Patent Claim 1.

## Revendications

1. Méthode pour accroître la résistance à la corrosion et à l'érosion d'une aube d'une machine thermique rotative, qui consiste essentiellement en un matériau de base ferritique et/ou ferritique/martensitique, par l'application d'une couche protectrice superficielle adhérente, caractérisée en ce qu'une couche protectrice constituée de 6 à 15 % en poids de silicium et pour le reste essentiellement d'aluminium est appliquée au pistolet sur la surface du matériau de base selon la méthode à haute vitesse avec une vitesse de particules d'au moins 300 m/s.

2. Méthode selon la revendication 1, caractérisée en ce que le matériau de base consiste en un acier au chrome ayant de 12 à 13 % en poids de Cr et en d'autres additifs.

3. Méthode selon la revendication 1 ou 2, caractérisée en ce que la couche protectrice contient de 10 à 12 % en poids de silicium et pour le reste essentiellement de l'aluminium.

4. Méthode selon l'une des revendications 1 à 3, caractérisée en ce qu'on applique en plus sur la couche protectrice une couche de recouvrement en plastique résistant à la chaleur.

5. Aube d'une machine thermique rotative, consistant essentiellement en un matériau de base ferritique et/ou ferritique/martensitique, ayant une couche protectrice constituée de 6 à 15 % en poids de silicium et pour le reste essentiellement d'aluminium, et pouvant s'obtenir par la méthode selon la revendication 1.
